# EUROPÄISCHE PATENTSCHRIFT

(11) **EP 4 218 107 B1**
(45) Veröffentlichungstag und Bekanntmachung des Hinweises auf die Patenterteilung: **13.08.2025**
(21) Anmeldenummer: 21778017.0
(22) Anmeldetag: 16.09.2021
(51) Int. Cl.: H01T 21/02, H01T 13/32, H01T 13/20, H01T 13/39

(54) **ZÜNDKERZENELEKTRODE SOWIE ZÜNDKERZE MIT DER ZÜNDKERZENELEKTRODE UND HERSTELLUNGSVERFAHREN FÜR DIE ZÜNDKERZENELEKTRODE**
SPARK PLUG ELECTRODE AND SPARK PLUG HAVING THE SPARK PLUG ELECTRODE, AND PRODUCTION METHOD FOR THE SPARK PLUG ELECTRODE
ÉLECTRODE DE BOUGIE D'ALLUMAGE AINSI QUE BOUGIE D'ALLUMAGE POURVUE DE LADITE ÉLECTRODE DE BOUGIE D'ALLUMAGE ET PROCÉDÉ DE FABRICATION DE LADITE ÉLECTRODE DE BOUGIE D'ALLUMAGE

(30) Priorität: 23.09.2020 DE 102020211897
(43) Veröffentlichungstag der Anmeldung: 02.08.2023
(73) Patentinhaber: Robert Bosch GmbH, 70442 Stuttgart (DE)
(72) Erfinder: KOSTYUKOVICH, Egor, Engels 413100 (RU); BELYAEVA, Lyubov, Engels 413100 (RU)
(86) Internationale Anmeldenummer: PCT/EP2021/075411
(87) Internationale Veröffentlichungsnummer: WO 2022/063660

(56) Entgegenhaltungen:
- DE-A1- 102005 052 425
- DE-A1- 102014 225 402
- DE-A1- 102015 207 042
- DE-A1- 102018 110 571
- DE-A1- 102018 120 985
- DE-T5- 112016 005 813
- US-A1- 2018 331 508

## Beschreibung

### Stand der Technik

Eine Elektrode für eine Zündkerze nach dem Oberbegriff des unabhängigen Anspruchs ist beispielsweise aus der DE 10 2014 225 402 A1 bekannt. Des Weiteren ist aus diesem Stand der Technik ein Verfahren zu seiner Herstellung bekannt.

Die Herstellung der Elektrode und die Verbindung des Grundkörpers mit dem Verschleißteil gemäß dem Stand der Technik setzen den Einsatz von starken Laserstrahlen unter flachen Winkeln zu der Werkstückoberfläche voraus und sind somit vergleichsweise aufwändig.

Aus der DE 11 2016 005813 T5, DE 10 2018 120985 A1, DE 10 2018 110571 A1 und US 2018/331508 A2 sind Zündkerzen bekannt.

### Offenbarung der Erfindung

Die erfindungsgemäße Elektrode kann hingegen vergleichsweise einfach und robust mit dem erfindungsgemäßen Verfahren hergestellt werden.

Dadurch, dass dabei neben einer Verschweißung zwischen dem Grundkörper und dem Verschleißteil auch eine formschlüssige Verbindung zwischen Grundkörper und Verschleißteil resultiert, ist die Verbindung insgesamt gefestigt, bzw. die an die Schweißverbindung als solche zu stellenden Anforderungen sind entschärft, obwohl die Elektrode weiterhin allen im Betrieb und in Tests auftretenden Belastungen dauerhaft zuverlässig standzuhalten vermag.

Das Verschleißteil kann die Form eines Kegelstumpfes aufweisen, also die Form eines Körpers, der entsteht, wenn man alle Punkte einer ebenen Grundfläche geradlinig mit einer Spitze verbindet und nachfolgend den Bereich der Spitze durch einen Schnitt entlang einer Schnittebene, die parallel zur Grundfläche ist, entfernt. Die Grundfläche kann kreisförmig sein, dann handelt es sich um einen Kreiszylinderstumpf. Weiterhin kann die Verbindungslinie des Kreismittelpunkts der Grundfläche mit der Spitze senkrecht auf der Grundfläche stehen, dann handelt es sich um einen geraden Kreiszylinderstumpf, was im Rahmen der Erfindung insbesondere bevorzugt ist.

Der Grundkörper kann eine hinterschnittene Ausnehmung aufweisen, also eine Ausnehmung, die sich in Richtung von der Oberfläche in das Innere des Grundkörpers hin aufweitet.

Die formschlüssige Verbindung zwischen dem Verschleißteil und dem Grundkörper kann insbesondere daraus resultieren, dass in der hinterschnittenen Ausnehmung ein die Grundfläche des Kegelstupfes umfassender Teil des Verschleißteils angeordnet ist und ein die Schnittfläche des Kegelstupfes umfassender Teil des Kegelstumpfes hervorsteht, wobei der Kegelstumpf die hinterschnittene Ausnehmung vollständig ausfüllt.

In Weiterbildung hierzu kann der Grundkörper mit dem Verschleißteil an Teilen der Randfläche der Ausnehmung oder an der gesamten Randfläche der Ausnehmung verschweißt sein.

Es kann weiterhin vorgesehen sein, dass der Kegelstumpf von einem geraden Kreiskegel ausgeht, sodass er eine Achse aufweist, die senkrecht auf der Grundfläche und der Schnittfläche des Kegelstumpfes steht, und einen Grundflächenradius rg aufweist und einen Schnittflächenradius rs aufweist und eine Höhe h aufweist. Es kann vorgesehen sein, dass der Grundkörper seitlich neben der Ausnehmung eine plane Oberfläche aufweist, die parallel zu der Grundfläche und der Schnittfläche des Kegelstumpfes ist, und die Grundfläche in axialer Richtung um eine Einschmelzlänge lin von der Oberfläche beabstandet ist, also um die Einschmelzlänge lin unter dieser Oberfläche liegt. Das Verschleißteil ist dann insbesondere gleichsam in dem Grundkörper aufgenommen bzw. in dem Grundkörper eingeschmolzen.

Von den nachfolgenden Relationen:
a) h < rs, insbesondere h<1/2 rs,
b) rs < 0,9 rg, insbesondere rs<0,85 rg,
c) lin < 1/2 h, insbesondere lin<1/3 h,
können eine, zwei oder alle Relationen realisiert sein, insbesondere folgende Relationen: a; b; c; a und b; a und c; b und c; a, b und c.

Der halbe Kegelwinkel α (Öffnungswinkel) des dem Kegelstumpf zugrundeliegenden Kegels beträgt mit diesen Bezeichnungen α =arctan ((rg-rs)/h) und kann bevorzugt zwischen 10° und 40°, insbesondere zwischen 15° und 35° betragen. Beispielsweise kann 3 mm ≥ rg ≥ 2mm gewählt sein.

Beispielsweise kann 1 mm ≥ h ≥ 0,2mm gewählt sein.

Es wird gemäß der Erfindung vorgesehen, dass der Grundkörper zwischen der Ausnehmung und der planen Oberfläche einen umlaufenden Schweißwulst aufweist, der seitlich an der Mantelfläche des Verschleißteils anliegt, das erhöht die Anlagefläche zwischen Verschleißteil und Grundelektrode und verbessert so den Stoffschluss.

Die Nickelbasislegierung enthalt bezogen auf Gewichtsanteile überwiegend Nickel. Sie kann NiAlxSiy oder NiAlxSiyY sein, jeweils mit 4 ≥ x+y ≥ 1 sein, z.B. NiAl1Si1. Die Iridiumbasislegierung enthalt bezogen auf Gewichtsanteile überwiegend Iridium. Sie kann zum beispielsweise vollständig aus Edelmetallen bestehen. Sie kann IrRhzReu mit 16 ≥ z+u ≥ 3 sein, z.B. IrRh8Re3.

Die Erfindung betrifft auch eine Zündkerze die mindestens eine derartige Elektrode aufweist. Es kann sich um eine Mittelelektrode und/oder eine Masseelektrode handeln. Ist. Bei der Masseelektrode kann es sich um eine Dachelektrode, Seitenelektrode und/oder Bügelelektrode handeln.

Derartige Elektroden bzw. Zündkerzen lassen sich mit folgenden Verfahrensschritten herstellen:
- Bereitstellen eines Vor-Grundkörpers mit einer planen Oberfläche aus einer Nickelbasislegierung;
- Bereitstellen eines kegelstumpfförmigen Vor-Verschleißteils aus einer Iridiumbasislegierung;
- Aufbringen der Grundseite des Vor-Kegelstumpfes auf die plane Oberfläche des Vor-Grundkörpers;
- Elektrisches Kontaktieren des Vor-Verschleißteils und des Vor-Grundkörpers;
- Einleiten eines elektrischen Stroms, der zwischen dem Vor-Verschleißteil und dem Vor-Grundkörper fließt, sodass der Vor- Grundkörper im Bereich der Auflage des Vor-Verschleißteils aufschmilzt; und zugleich Einleiten einer mechanischen Kraft, die zwischen dem Vor-Verschleißteil und dem Vor-Grundkörper wirkt, daraus resultierend:
- Eindringen des Vor-Verschleißteils in den Vor-Grundkörper, wobei sich das durch das Eindringen verdrängte Material des Vor-Grundkörpers zumindest teilweise an der Umfangsfläche des Vor-Verschleißkörpers anlagert,
wobei nachfolgend das Vor-Verschleißteil das Verschleißteil bildet und der Vor-Grundkörper den Grundkörper bildet.

Das Verfahren kann so durchgeführt werden, dass der elektrische Strom eine Erwärmung bewirkt, die stets niedriger ist als die Schmelztemperatur der Iridiumbasislegierung, beispielsweise stets niedriger als 1600°C. Dann geht die Form des Vor-Verschleißteils unverändert in die Form des Verschleißteils über und ein Formschluss zwischen Grundelektrode und Verschleißteil ist besonders ausgeprägt herstellbar.

Wird der Quotient aus der mechanischen Kraft und der Grundfläche des Vor-Grundkörpers so gewählt, dass er einem mechanischen Druck entspricht, der zwischen 40 und 300 N/mm2 beträgt, so dringt das Vor-Verschleißteil rasch in den Vor-Grundkörper ein und es kann das Fertigungsverfahren in kurzer Zeit durchgeführt werden.

### Zeichnung

Figur 1 zeigt ein Beispiel für eine Zündkerze.
Figur 2 zeigt ein Beispiel für eine erfindungsgemäße Elektrode.
Figur 3 zeigt ein Beispiel für die Herstellung einer erfindungsgemäßen Mittelelektrode.

### Beschreibung des Ausführungsbeispiels

Figur 1 zeigt eine schematische Darstellung einer Zündkerze 1. Die Zündkerze 1 weist ein metallisches Gehäuse 2 mit einem Gewinde 3 für die Montage der Zündkerze 1 in einem Motorblock auf. Innerhalb des Gehäuses 2 ist ein Isolator 4 angeordnet. Eine Mittelelektrode 5 und ein Anschlussbolzen 7 sind innerhalb des Isolators 4 angeordnet und über ein hier nicht gezeigtes Widerstandselement elektrisch verbunden. Die Mittelelektrode 5 überragt im Beispiel das brennraumseitige des Isolators 4.

Am brennraumseitigen Ende des Gehäuses 2 ist eine Masseelektrode 6 angeordnet. Die gemeinsam mit der Mittelelektrode 5 einen Zündspalt bildet. Die Masseelektrode 6 kann als Dachelektrode, Seitenelektrode oder Bügelelektrode ausgebildet sein. Die Bügelelektrode weist zwei Schenkel auf, die mit ihrem Bein 16 jeweils an das Gehäuse 2 angeschweißt sind. Die Schenkel weisen zueinander einen Winkel von 30° bis 180° auf. Die Bügelelektrode kann einstückig oder mehrteilig aufgebaut sein, wobei bei einem mehrteiligen Aufbau die einzelnen Teile durch eine stoffschlüssige Verbindung wie beispielsweise Schweißen miteinander verbunden sind.

In Figur 2a ist eine perspektivische Ansicht und in der Figur 2b ist eine Seitenansicht (links) bzw. ein Schnitt (rechts) einer erfindungsgemäßen Elektrode 5, 6 gezeigt. Die Figur 2c zeigt separat eine Ansicht des Verschleißteils 10.

Die Elektrode 5, 6 weist einen Grundkörper 8 aus einer Nickelbasislegierung und ein Verschleißteil 10 aus einer Iridiumbasislegierung auf. Das Verschleißteil 10 ist so am Grundkörper 8 angeordnet ist, dass es zusammen mit der gegenüberliegenden Elektrode 6, 5 bzw. einem an der gegenüberliegenden Elektrode 6, 5 angeordneten zweiten Verschleißteil den Zündspalt ausbildet.

Im Beispiel hat das Verschleißteil 10 die Form eines geraden Kegelstumpfes der Höhe h. Der Radius der Grundfläche g beträgt rg und der Radius der Schnittfläche s beträgt rs.

Die Grundelektrode 8 weist eine hinterschnittene Ausnehmung 9 auf, d.h. die Ausnehmung 9 verjüngt sich in Richtung zu der Außenfläche 13 der Grundelektrode 8 (in der Figur 2b nach oben). In der Ausnehmung 9 ist ein die Grundfläche g des Kegelstupfes umfassender Teil (Ti) des Verschleißteils 10 angeordnet und aus der Ausnehmung 9 steht ein die Schnittfläche s des Kegelstupfes umfassender Teil (Tv) des Kegelstumpfes (in der Figur 2b nach außen/oben) hervor. Dabei füllt der Kegelstumpf die hinterschnittene Ausnehmung 9 vollständig aus und an der Randfläche der Ausnehmung 9 ist der Grundkörper 8 mit dem Verschleißteil 10 verschweißt.

Die Außenfläche 13 des Grundkörpers 8 ist seitlich neben der Ausnehmung 9 als eine plane Oberfläche ausgebildet, die parallel zu der Grundfläche g und der Schnittfläche s des Kegelstumpfes ist. Dabei ist die Grundfläche g in axialer Richtung um die Einschmelzlänge lin von der planen Oberfläche beabstandet.

Im Beispiel ist: rg=1,2mm; rs=1 mm, h=0,4 mm, lin=0,1 mm oder lin=0,05mm. Im Beispiel besteht der Grundkörper 8 aus dem Material NiAl1Si1Y und der Verschleißkörper 10 besteht aus dem Material IrRh8Re3.

Aus der Figur 2b ist ersichtlich, dass der Grundkörper 8 zwischen der Ausnehmung 9 und der planen Oberfläche 13 einen umlaufenden Schweißwulst 11 aufweist, der seitlich an der Mantelfläche m des Verschleißteils 10 anliegt. Bei dem Material des Schweißwulstes 11 handelt es sich im Beispiel um das Material des Grundkörpers 8, das bei der Herstellung der Elektrode 5, 6, bei der Entstehung der Ausnehmung 9 durch das Einschmelzen (englisch: "Inmelting") des Verschleißteils 10 in den Grundkörper 8 verdrängt wurde.

Die in diesem Beispiel beschriebene Elektrode 5, 6 lässt sich beispielsweise folgendermaßen herstellen:
- Schritt V1: Bereitstellen eines Vor-Grundkörpers mit einer planen Oberfläche aus einer Nickelbasislegierung;
- Schritt V2: Bereitstellen eines kegelstumpfförmigen Vor-Verschleißteils aus einer Iridiumbasislegierung;
- Schritt V3: Aufbringen der Grundseite des Vor-Kegelstumpfes auf die plane Oberfläche des Vor-Grundkörpers (V3);
- Schritt V4: Elektrisches Kontaktieren des Vor-Verschleißteils und des Vor-Grundkörpers;
- Schritt V5: Einleiten eines elektrischen Stroms, der zwischen dem Vor-Verschleißteil und dem Vor-Grundkörper fließt, sodass sich der Vor- Grundkörper im Bereich der Auflage des Vor-Verschleißteils erhitzt (zum Beispiel maximal 1400°C), aufschmilzt; und zugleich
- Einleiten einer mechanischen Kraft, die zwischen dem Vor-Verschleißteil und dem Vor-Grundkörper wirkt (SchrittV6) zum Beispiel 500 Newton, daraus resultierend:
- Schritt V7: Eindringen des Vor-Verschleißteils in den Vor-Grundkörper, wobei sich das durch das Eindringen verdrängte Material des Vor-Grundkörpers zumindest teilweise an der Umfangsfläche des Vor-Verschleißkörpers als Schweißwulst anlagert ,
wobei nachfolgend das Vor-Verschleißteil das Verschleißteil 10 bildet und der Vor-Grundkörper den Grundkörper 8 bildet.

Die Verfahrensschritt V1 bis V7 sind in der Figur 3 dargestellt.

## Patentansprüche

1. Elektrode für eine Zündkerze (1), aufweisend einen Grundkörper (8) aus einer Nickelbasislegierung und ein Verschleißteil (10) aus einer Iridiumbasislegierung, wobei der Grundkörper (8) eine Ausnehmung (9) aufweist, die seitlich von einer planen Oberfläche (13) des Grundkörpers (8) umgeben ist, wobei in der Ausnehmung (9) das Verschleißteil (10) angeordnet ist, wobei das Verschleißteil (10) mit dem Grundkörper (8) sowohl verschweißt als auch formschlüssig verbunden ist, **dadurch gekennzeichnet, dass** der Grundkörper zwischen der Ausnehmung (9) und der planen Oberfläche (13) eine umlaufende Schweißwulst (11) aufweist, der seitlich an einer Mantelfläche (m) des Verschleißteils (10) anliegt.

2. Elektrode nach Anspruch 1 **dadurch gekennzeichnet, dass** das Verschleißteil (10) die Form eines Kegelstumpfes aufweist und der Grundkörper (8) eine hinterschnittene Ausnehmung (9) aufweist, in der ein die Grundfläche (g) des Kegelstumpfes umfassender Teil (Ti) des Verschleißteils (10) angeordnet ist und aus der ein die Schnittfläche (s) des Kegelstumpfes umfassender Teil (Tv) des Kegelstumpfes hervorsteht, wobei der Kegelstumpf die hinterschnittene Ausnehmung (9) vollständig ausfüllt und wobei an der Randfläche der Ausnehmung (9) der Grundkörper (8) mit dem Verschleißteil (10) verschweißt ist.

3. Elektrode nach Anspruch 2, **dadurch gekennzeichnet, dass** der Kegelstumpf von einem geraden Kreiskegel ausgeht, sodass er eine Achse (100) aufweist, die senkrecht auf der Grundfläche (g) und der Schnittfläche (a) des Kegelstumpfes steht, und einen Grundflächenradius (rg) aufweist und einen Schnittflächenradius (rs) aufweist und eine Höhe (h) aufweist, dass der Grundkörper (8) seitlich neben der Ausnehmung (9) eine plane Oberfläche (13) aufweist, die parallel zu der Grundfläche (g) und/oder der Schnittfläche (s) des Kegelstumpfes ist, und die Grundfläche (g) in axialer Richtung (100) um eine Einschmelzlänge (lin) von der Oberfläche (13) beabstandet ist.

4. Elektrode nach Anspruch 3, **dadurch gekennzeichnet, dass** eine, mehrere oder alle der folgenden Beziehungen realisiert sind:
a) h < rs, insbesondere h<1/2 rs
b) rs < 0,9 rg, insbesondere rs<0,85 rg
c) lin < 1/2 h, insbesondere lin<1/3 h;
wobei h die Höhe (h) des Kegelstumpfes ist, rs der Radius (rs) der Schnittfläche (s) ist, rg der Radius (rg) der Grundfläche (g) ist und lin die Einschmelztiefe (lin) ist.

5. Elektrode nach einem der vorangehenden Ansprüche, **dadurch gekennzeichnet, dass** die Nickelbasislegierung NiAlxSiy oder NiAlxSiyY ist, jeweils mit 4 ≥ x+y ≥ 1; und die Iridiumbasislegierung IrRhzReu ist mit 16 ≥ z+u ≥ 3.

6. Zündkerze, **dadurch gekennzeichnet, dass** die Zündkerze (1) mindestens eine Elektrode (5, 6) nach einem der vorangehenden Ansprüche aufweist.

7. Verfahren zur Herstellung einer Elektrode nach einem der Ansprüche 1 bis 5 oder einer Zündkerze nach Anspruch 6, **gekennzeichnet durch** folgende Verfahrensschritte
- Bereitstellen eines Vor-Grundkörpers mit einer planen Oberfläche aus einer Nickelbasislegierung (V1)
- Bereitstellen eines kegelstumpfförmigen Vor-Verschleißteils aus einer Iridiumbasislegierung (V2)
- Aufbringen der Grundseite des Vor-Kegelstumpfes auf die plane Oberfläche des Vor-Grundkörpers (V3)
- Elektrisches Kontaktieren des Vor-Verschleißteils und des Vor-Grundkörpers (V4)
- Einleiten eines elektrischen Stroms, der zwischen dem Vor-Verschleißteil und dem Vor-Grundkörper fließt (V5), sodass der Vor- Grundkörper im Bereich der Auflage des Vor-Verschleißteils aufschmilzt; und zugleich Einleiten einer mechanischen Kraft, die zwischen dem Vor-Verschleißteil und dem Vor-Grundkörper wirkt (V6), daraus resultierend:
- Eindringen des Vor-Verschleißteils in den Vor-Grundkörper, wobei sich das durch das Eindringen verdrängte Material des Vor-Grundkörpers zumindest teilweise an der Umfangsfläche des Vor-Verschleißkörpers anlagert (V7),
wobei nachfolgend das Vor-Verschleißteil das Verschleißteil (10) bildet und der Vor-Grundkörper den Grundkörper (8) bildet.

8. Verfahren nach Anspruch 7, **dadurch gekennzeichnet, dass** der elektrische Strom eine Erwärmung bewirkt, die stets niedriger ist als die Schmelztemperatur der Iridiumbasislegierung, beispielsweise stets niedriger als 1600°C.

9. Verfahren nach Anspruch 7 oder 8 **dadurch gekennzeichnet, dass** der Quotient aus der mechanischen Kraft und der Grundfläche des Vor-Grundkörpers einem mechanischen Druck entspricht, der zwischen 40 und 300 N/mm2 beträgt.

## Claims

1. Electrode for a spark plug (1), comprising a main body (8) composed of a nickel-based alloy and a wear part (10) composed of an iridium-based alloy, wherein the main body (8) has a recess (9) which is laterally surrounded by a planar surface (13) of the main body (8), wherein the wear part (10) is arranged in the recess (9), wherein the wear part (10) is both welded and connected in a form-fitting manner to the main body (8), **characterized in that** the main body has an encircling welding bead (11) between the recess (9) and the planar surface (13), the welding bead bearing laterally against a casing surface (m) of the wear part (10).

2. Electrode according to Claim 1, **characterized in that** the wear part (10) is in the shape of a truncated cone and the main body (8) has an undercut recess (9) in which a part (Ti) of the wear part (10) that comprises the base surface (g) of the truncated cone is arranged and from which a part (Tv) of the truncated cone that comprises the sectional surface (s) of the truncated cone protrudes, wherein the truncated cone completely fills the undercut recess (9) and wherein the main body (8) is welded to the wear part (10) at the edge surface of the recess (9).

3. Electrode according to Claim 2, **characterized in that** the truncated cone originates from a right circular cone, so that it has an axis (100) which is perpendicular to the base surface (g) and the sectional surface (a) of the truncated cone, and has a base surface radius (rg) and has a sectional surface radius (rs) and has a height (h), **in that** the main body (8) has a planar surface (13) laterally next to the recess (9), the planar surface being parallel to the base surface (g) and/or the sectional surface (s) of the truncated cone, and the base surface (g) is spaced apart from the surface (13) by a melting length (lin) in the axial direction (100).

4. Electrode according to Claim 3, **characterized in that** one, several or all of the following relationships are realized:
a) h < rs, in particular h < 1/2rs
b) rs < 0.9rg, in particular rs < 0.85rg
c) lin < 1/2h, in particular lin < 1/3h;
where h is the height (h) of the truncated cone, rs is the radius (rs) of the sectional surface (s), rg is the radius (rg) of the base surface (g) and lin is the melting depth (lin).

5. Electrode according to any of the preceding claims, **characterized in that** the nickel-based alloy is NiAlxSiy or NiAlxSiyY, where 4 ≥ x+y ≥ 1 in both cases; and the iridium-based alloy is IrRhzReu, where 16 ≥ z+u ≥ 3.

6. Spark plug, **characterized in that** the spark plug (1) has at least one electrode (5, 6) according to any of the preceding claims.

7. Method for producing an electrode according to any of Claims 1 to 5 or a spark plug according to Claim 6, **characterized by** the following method steps
- providing a preliminary main body having a planar surface composed of a nickel-based alloy (V1)
- providing a truncated cone-shaped preliminary wear part composed of an iridium-based alloy (V2)
- placing the base side of the preliminary truncated cone onto the planar surface of the preliminary main body (V3)
- electrically contact-connecting the preliminary wear part and the preliminary main body (V4)
- introducing an electric current, which flows between the preliminary wear part and the preliminary main body (V5), so that the preliminary main body melts in the region of support of the preliminary wear part; and at the same time introducing a mechanical force, which acts between the preliminary wear part and the preliminary main body (V6), this resulting in:
- the preliminary wear part entering the preliminary main body, wherein the material of the preliminary main body displaced by the entry at least partially accumulates on the circumferential surface of the preliminary wear body (V7),
wherein subsequently the preliminary wear part forms the wear part (10) and the preliminary main body forms the main body (8).

8. Method according to Claim 7, **characterized in that** the electric current causes heating which is always lower than the melting point of the iridium-based alloy, for example always lower than 1600°C.

9. Method according to Claim 7 or 8, **characterized in that** the quotient of the mechanical force and the base surface of the preliminary main body corresponds to a mechanical pressure of between 40 and 300 N/mm2.

## Revendications

1. Electrode pour une bougie d'allumage (1), comportant un corps de base (8) en un alliage à base de nickel et une pièce d'usure (10) en un alliage à base d'iridium, le corps de base (8) comportant un évidement (9), qui est entouré latéralement d'une surface plane (13) du corps de base (8), la pièce d'usure (10) étant disposée dans l'évidement (9), la pièce d'usure (10) étant à la fois soudée et reliée par complémentarité de forme au corps de base (8), **caractérisée en ce que** le corps de base comporte entre l'évidement (9) et la surface plane (13) un bourrelet de soudage (11) périphérique, qui repose latéralement sur une face enveloppante (m) de la pièce d'usure (10).

2. Electrode selon la revendication 1, **caractérisée en ce que** la pièce d'usure (10) présente la forme d'un cône tronqué et le corps de base (8) comporte un évidement (9) contre-dépouillé, dans lequel est disposée une partie (Ti) de la pièce d'usure (10) comprenant la face de base (g) du cône tronqué et duquel une partie (Tv) du cône tronqué comprenant la face de coupe (s) du cône tronqué fait saillie, le cône tronqué remplissant totalement l'évidement (9) contre-dépouillé et le corps de base (8) étant soudé à la pièce d'usure (10) sur la face de bord de l'évidement (9).

3. Electrode selon la revendication 2, **caractérisée en ce que** le cône tronqué part d'un cône circulaire droit si bien qu'il comporte un axe (100) qui se trouve perpendiculairement sur la face de base (g) et la face de coupe (a) du cône tronqué, et présente un rayon (rg) de face de base et présente un rayon (rs) de face de coupe et présente une hauteur (h), **en ce que** le corps de base (8) comporte latéralement à côté de l'évidement (9) une surface plane (13) qui est parallèle à la face de base (g) et/ou à la face de coupe (s) du cône tronqué, et la face de base (g) est espacée de la surface (13) d'une longueur de fusion (Lin) dans la direction axiale (100).

4. Electrode selon la revendication 3, **caractérisée en ce qu'**un, plusieurs ou la totalité des rapports suivants sont réalisés :
a) h < rs, en particulier h < 1/2 rs
b) rs < 0,9 rg, en particulier rs < 0,85 rg
c) lin < 1/2 h, en particulier lin < 1/3 h ;
h étant la hauteur (h) du cône tronqué, rs étant le rayon (rs) de la face de coupe (s), rg étant le rayon (rg) de la face de base (g) et Lin étant la profondeur de fusion (Lin).

5. Electrode selon l'une des revendications précédentes, **caractérisée en ce que** l'alliage à base de nickel est NiAlxSiy ou NiAlxSiyY, avec respectivement 4 ≥ x+y ≥ 1 ; et l'alliage à base d'iridium est IrRhzReu avec 16 ≥ z+u ≥ 3.

6. Bougie d'allumage, **caractérisée en ce que** la bougie d'allumage (1) comporte au moins une électrode (5, 6) selon l'une des revendications précédentes.

7. Procédé de fabrication d'une électrode selon l'une des revendications 1 à 5 ou d'une bougie d'allumage selon la revendication 6, **caractérisé par** des étapes de procédé suivantes :
- fourniture d'un pré-corps de base avec une surface plane en un alliage à base de nickel (V1)
- fourniture d'une pré-pièce d'usure en forme de cône tronqué en un alliage à base d'iridium (V2)
- application du côté de base du pré-cône tronqué sur la surface plane du pré-corps de base (V3)
- mise en contact électrique de la pré-pièce d'usure et du pré-corps de base (V4)
- application d'un courant électrique qui circule entre la pré-pièce d'usure et le pré-corps de base (V5) si bien que le pré-corps de base fond dans la zone du contact de la pré-pièce d'usure ; et application dans le même temps d'une force mécanique qui agit entre la pré-pièce d'usure et le pré-corps de base (V6) , donnant lieu à :
- introduction de la pré-pièce d'usure dans le pré-corps de base, le matériau refoulé du fait de l'introduction du pré-corps de base s'accumulant au moins en partie sur la face périphérique du pré-corps d'usure (V7),
la pré-pièce d'usure formant par la suite la pièce d'usure (10) et le pré-corps de base formant le corps de base (8).

8. Procédé selon la revendication 7, **caractérisé en ce que** le courant électrique entraîne un chauffage, qui est toujours inférieur à la température de fusion de l'alliage à base d'iridium, par exemple toujours inférieur à 1600 °C.

9. Procédé selon la revendication 7 ou 8, **caractérisé en ce que** le quotient de la force mécanique sur la face de base du pré-corps de base correspond à une pression mécanique qui est comprise entre 40 et 300 N/mm2.
